# EUROPÄISCHE PATENTSCHRIFT

(11) **EP 0 932 711 B1**
(45) Veröffentlichungstag und Bekanntmachung des Hinweises auf die Patenterteilung: **09.04.2003**
(21) Anmeldenummer: 97941781.3
(22) Anmeldetag: 08.10.1997
(51) Int. Cl.: D01H 13/32, D01H 13/26

(54) **VERFAHREN UND VORRICHTUNG ZUR BEURTEILUNG DER GARNQUALITÄT**
METHOD AND DEVICE FOR ASSESSING YARN QUALITY
PROCEDE ET DISPOSITIF D'EVALUATION DE LA QUALITE D'UN FIL

(30) Priorität: 15.10.1996 CH 251496
(43) Veröffentlichungstag der Anmeldung: 04.08.1999
(73) Patentinhaber: ZELLWEGER LUWA AG, 8610 Uster (CH)
(72) Erfinder: FELLER, Peter, CH-8121 Benglen (CH)
(74) Vertreter: Ellenberger, Maurice
(86) Internationale Anmeldenummer: CH9700381
(87) Internationale Veröffentlichungsnummer: WO98016673

(56) Entgegenhaltungen:
- EP-A- 0 282 742
- DE-A- 3 732 513
- DE-A- 4 124 626
- DE-A- 4 411 203
- FR-A- 2 090 312

## Beschreibung

Die Erfindung betrifft ein Verfahren und eine Vorrichtung zur Beurteilung eines Garnes hinsichtlich seiner Qualität.

Zur Beurteilung der Qualität eines Garnes sind heute mehrere Möglichkeiten bekannt.

Eine erste Möglichkeit besteht darin, Schwankungen der Masse des Garnes über seine Länge gesehen zu messen und die Abweichungen von einem Durchschnittswert zu zählen und zu bewerten. Dazu kann das Garn durch ein elektrisches Feld oder durch einen Lichtstrahl abgetastet werden.

Eine zweite Möglichkeit besteht darin, die Zugfestigkeit eines Garnes in einem Zugversuch zu messen. Das Verhalten des Garnes in diesem Zugversuch gibt wiederum Informationen zur Qualität des Garnes.

Eine dritte Möglichkeit besteht darin die Haarigkeit, also die Länge, Anzahl oder Häufigkeit vom Garnkörper abstehender Fasern des Garnes zu messen.

Alle diese genannten und weitere hier nicht genannte Möglichkeiten geben über eine oder mehrere Eigenschaften eines Garnes Auskunft, die zusammengenommen als Qualität des Garnes aufgefasst werden. Dabei betrifft die eine Eigenschaft, z.B. die Masseschwankung, das Aussehen des Garns oder des damit hergestellten textilen Flächengebildes. Eine andere Eigenschaft, z.B. die Zugfestigkeit betrifft eher physikalische Eigenschaften oder das Verhalten bei der Weiterverarbeitung Eine weitere Eigenschaft, z.B. die Haarigkeit betrifft eher das beim Betasten des damit hergestellten textilen Flächengebildes beim Menschen entstehende Gefühl, das vom Garn ausgeht usw.

Ein Nachteil der heute bekannten Verfahren und Vorrichtungen zur Beurteilung der Qualität eines Garnes besteht darin, dass die Qualität damit nicht restlos erfasst werden kann. Es gibt immer noch Aspekte der Qualität eines Garnes, die durch die bekannten Verfahren und Vorrichtungen nicht erkannt werden. So können Garne, die gemäss bestimmten Kriterien und Eigenschaften als gut bezeichnet werden müssen, weil sie beispielsweise sehr gleichmässig und zugstark sind, trotzdem Probleme bei der Verabeitung, z.B. beim Spulen, Weben usw. verursachen, die die Leistung der entsprechenden Verarbeitungsstufe einschränken.

Aus der DE 3732513 ist beispielsweise ein Verfahren und eine Vorrichtung zum Messen und Prüfen von Stapelfasergamen bekannt, wobei in einem ersten Messvorgang die Garndicke über eine Stücklänge eines Garnstücks sensorisch erfasst wird. Dann wird das Garnstück von seinen Garndrehungen befreit und danach wird wieder der Garndurchmesser über die Stücklänge erfasst. Beide Messwerte werden miteinander verglichen und aus dem Ergebnis wird auf den Charakter des Garns geschlossen. Damit können aber nur die Drehung eines Garns überprüft und eventuell damit verbundene Eigenschaften untersucht werden.

Aus der DE 4411203 ist eine Vorrichtung zur Messung des Verwindungsgleichmasses, der Drehung, der Fadendicke, der Produktionsgeschwindigkeit sowie der Lauflängen von Fäden bekannt, bei der alle diese Grössen in einem Durchlauf des Fadens durch mehrere Sensoren erfasst werden können. Damit werden aber nur bereits bekannte Aspekte der Qualität eines Garnes wie Gleichmässigkeit und Drehung im Zusammenhang mit Einflussgrössen der Leistung ermittelt.

Die Erfindung, wie sie in den Patentansprüchen gekennzeichnet ist, löst nun die Aufgabe, ein Verfahren und eine Vorrichtung zu schaffen, mit denen weitere Aspekte der Qualität eines Garnes berücksichtigt und durch Messwerte dargelegt werden können, so dass die Qualität eines Garnes insgesamt weitergehend erfassbar wird.

Die Aufgabe wird dadurch gelöst, dass zur Beurteilung eines Garnes hinsichtlich seiner Qualität, erste Messwerte für mindestens einen Parameter des Garnes an einem kontinuierlich bewegten Garn erfasst werden, das vorausgehend einer Reibung ausgesetzt wird, dass zweite Messwerte des mindestens einen Parameters des Garnes an diesem Garn erfasst werden, wenn das Garn vorausgehend keiner Reibung ausgesetzt ist und dass die ersten und die zweiten Messwerte zusammen zu einem abgeleiteten Signal verarbeitet werden, das ein Mass für die Qualität des Garnes bildet. Eine Vorrichtung zur Durchführung des Verfahrens weist demnach mindestens einen Messkopf zur Erfassung von ersten und zweiten Messwerten für einen Parameter des Garnes, ein Reibelement und eine Einheit zur Verarbeitung der Messwerte aus dem Messkopf gemäß Anspruch 6 auf, die an diesen angeschlossen ist.

Die dadurch erreichten Vorteile sind darin zu sehen, dass so ein neues Mass für eine Eigenschaft oder Qualität des Garns angegeben werden kann, das für die Leistung derjenigen Verarbeitungsstufen entscheidend ist, die mit Garn beschickt werden. In solchen Verarbeitungsstufen wird Garn beispielsweise durch Elemente gezogen und an Elementen gerieben. Wenn das Garn vergleichbare Belastungen in einer Prüfung gut und ohne sich bewährt. Dies kann aus Messwerten, die mit dem vorgeschlagenen Verfahren oder der vorgeschlagenen Vorrichtung ermittelt werden, beurteilt werden.

Im folgenden wird die Erfindung anhand eines Beispiels und mit Bezug auf die beiliegenden Zeichnungen näher erläutert. Es zeigen:
Figur 1 eine schematische Darstellung einer erfindungsgemässen Vorrichtung,
Figuren 2 und 3 je eine weitere Ausführung der erfindungsgemässen Vorrichtung,
Figuren 4 und 5 je einen Teil der erfindungsgemässen Vorrichtung und
Figuren 6 bis 8 je eine weitere Ausführung des Teils gemäss Fig. 4.

Fig. 1 zeigt eine Vorrichtung bei der Garn 1 in Richtung des Pfeiles in an sich bekannter und deshalb hier nicht näher dargestellter Weise bewegt wird. Längs des Garnes 1 sind angeordnet: ein erster Messkopf 2, ein Reibelement 3, ein zweiter Messkopf 4 und ein Geschwindigkeitsmesser 5. Über eine Leitung oder einen Bus 6 und 7 sind die Messköpfe 2 und 4 mit je einer Auswerteeinheit 8, 9 verbunden. Diese sind wiederum über Leitungen 10, 11 oder einen Bus mit einer Einheit 12 zur Signalverarbeitung verbunden, die einen Ausgang 13 hat. Der Geschwindigkeitsmesser 5 ist ebenfalls über eine Leitung 14 mit der Einheit 12 verbunden. Es ist aber durchaus möglich die Auswerteeinheiten 8 und 9 in den Messköpfen 2 und 4 zu integrieren. Dasselbe gilt für den Geschwindigkeitsmesser 5. In dieser etwas stärker detaillierten Anordnung sind aber die Funktionen der Elemente einfacher darzustellen. Die Messköpfe 2, 4 mit den Auswerteeinheiten 8, 9 sind an sich bekannte Elemente, die von handelsüblichen Gamprüfgeräten her bekannt sind. Als Beispiel eines solchen Gamprüfgerätes seien die unter der Bezeichnung USTER TESTER bekannten Geräte oder auch Garnreiniger der Firma Zellweger Uster genannt. Die Einheit 12 zur Signalverarbeitung kann beispielsweise als Rechner ausgebildet sein, der ein Programm zur Verarbeitung der Messwerte aus den Leitungen 10 und 11 aufweist. Der Geschwindigkeitsmesser 5 ist ein Element, wie es im Textilmaschinenbau ebenfalls bekannt ist.

Fig. 2 zeigt eine andere Vorrichtung mit einem Messkopf 15 für ein erstes Garn 16 und einem zweiten Messkopf 17 für ein zweites Garn 18. Ein Reibelement 19 ist nur dem Messkopf 17 vorgelagert. Beide Messköpfe 15, 17 sind wiederum über Leitungen 6, 7 an Auswerteeinheiten 8, 9 angeschlossen. Leitungen 10, 11 verbinden diese wiederum mit einer Einheit 12 zur Signalverarbeitung.

Fig. 3 zeigt eine weitere Vorrichtung mit einem Messkopf 20 und einem Reibelement 21, einer Auswerteeinheit 22 und einer Einheit 23 zur Verarbeitung von Messwerten. Hier ist das Reibelement 21 über eine Leitung 24 mit der Einheit 23 verbunden.

Fig. 4 zeigt schematisch und vereinfacht ein Reibelement, das als feststehende Trommel 25 ausgebildet ist, die vom Garn 26 umschlungen ist. Diese hat vorzugsweise eine Oberfläche aus einem nicht textilen Material.

Fig. 5 zeigt eine drehbare Trommel 27, die über eine Drehachse mit einer Bremsvorrichtung 28 mechanisch verbunden ist.

Fig. 6 zeigt als Reibvorrichtung einen feststehenden Bolzen 29, der vom Garn 30 nur teilweise umschlungen ist.

Fig. 7 zeigt als Reibelement zwei Walzen 31, 32 die das Garn 33 einklemmen und stillstehend oder nur teilweise, gegen Widerstand, mit dem Garn 33 mitlaufend angeordnet sind.

Fig. 8 zeigt als Reibelement zwei Backen 34, 35, die das Garn 36 klemmen. Eine der Backen 35 ist dabei über eine Feder gelagert und übt eine Druckkraft auf das Garn 36 und die Backe 34 aus. Damit sind die Reibelemente aus Fig. 7 und 8 in ihrer Wirkung einstellbar oder steuerbar ausgebildet.

Die Wirkungsweise ist dabei wie folgt:
Während das Garn 1 (Fig. 1) in seiner Längsrichtung bewegt wird, misst der Messkopf 2 zweite Messwerte für einen Parameter des Garns 1, das keiner besonderen Reibung ausgesetzt ist. Im Reibelement 3 wird das Garn 1 einer Reibung ausgesetzt und der Messkopf 4 misst erste Messwerte für den Parameter nachdem das Garn 1 einer Reibung ausgesetzt war. In den Auswerteeinheiten 8, 9 werden die ersten und die zweiten Messwerte einer ersten Auswertung unterzogen, was beispielsweise bedeuten kann, dass ein Mittelwert des Parameters errechnet wird, der zusammen mit dem aktuellen Messwert ausgegeben wird oder dass nur ein Differenzwert zum Mittelwert ausgegeben wird. Solche Werte werden über die Leitungen 10, 11 der Einheit 12 zugeführt, die ein abgeleitetes Signal oder dritte Werte aus den zugeführten Messwerten aus den Auswerteeinheiten 8 und 9 erstellt. Diese werden über den Ausgang 13 ausgegeben. Da die beiden Messköpfe 2 und 4 räumlich auseinanderliegen, kann die Einheit 12 aus dem festen Abstand a und der aktuellen Geschwindigkeit des Garnes 1 wie sie über Leitung 14 übermittelt wird, die Signale so miteinander verrechnen, dass die Signale aus den Leitungen 10 und 11 jeweils einem bestimmten Gamabschnitt zugeordnet werden können.

Mit der Vorrichtung gemäss Fig. 2 werden die beiden Messungen nicht mehr in Serie am gleichen Gamstück durchgeführt sondern parallel. So kann ein Garn 16 zuerst dem Messkopf 15, dann dem Messkopf 17 zugeführt werden, oder Garn 16 kann ein Referenzgam sein während Garn 18 ein aktuell zu messendes Garn ist.

Mit der Vorrichtung gemäss Fig. 3 kann das Garn mit periodisch ein- und ausgeschaltetem Reibelement 21 gemessen werden. So werden erste Messwerte bei eingeschaltetem, zweite Messwerte bei ausgeschaltetem Reibelement 21 gemessen. Über Leitung 24 erhält die Einheit 23 die Information wann das Reibelement aus- und wann eingeschaltet ist, oder es kann sogar von der Einheit 23 angesteuert werden. Die Einheit 23 verrechnet dann die Messwerte aus aufeinandefolgenden Garnabschnitten miteinander zu dritten Werten die die Qualität des Garnes angeben.

Die Reibung die an den Reibelementen erzeugt wird hat eine mehr oder weniger grosse Veränderung des Garnes zur Folge. Diese Veränderung äussert sich in dritten Messwerten, die von der Einheit 23 ausgegeben werden. Dabei kann die Reibung auch mehr oder weniger unabhängig von der aktuellen Geschwindigkeit des Garnes gehalten werden, was mit einem Reibelement gemäss Fig. 5 oder 7 insbesondere dann gelingen kann, wenn die Trommeln 27 oder Walzen 31, 32 steuerbar, in Abhängigkeit der Garngeschwindigkeit gebremst werden können. Dazu kann in Fig. 1 das Reibelement 3 auch über eine Leitung 37 mit dem Geschwindigkeitsmesser 5 verbunden sein.

Gewisse Garne weisen eine unstabile Oberflächenstruktur auf. Sie sind haarig und die Haare sind nicht fest in der Oberfläche verankert. Bei Reibung oder Umlenkung werden die Haare an der Reibstelle aufgeschoben und führen zu örtlichen Verdickungen, die den Charakter von Nissen aufweisen und von Gamprüfgeräten wie USTER TESTER auch als solche gezählt werden. Zur Messung echter Nissen muss daher die Reibung und die Zahl der Umlenkungen minimal gehalten werden. Jedoch werden empfindliche Garne dadurch zu positiv beurteilt, da der nächste Verarbeitungsschritt weitere Nissen erzeugt.

Als Parameter die am Garn gemessen werden können, eignen sich vorzugsweise die Anzahl Nissen pro Garnlänge oder die Anzahl von Durchmesserabweichungen, die ein gesetztes Mass übersteigen. Deshalb ist der Geschwindigkeitsmesser 5 vorzugsweise so ausgebildet, dass er auch ein Signal an die Einheit 12 ausgeben kann, das die erfasste Gamlänge angibt.

Nachfolgend werden als Beispiele erste, zweite und dritte Messwerte für vier Parameter - Massenabweichung, Anzahl Dick- und Dünnstellen, Anzahl Nissen und Haarigkeit - wiedergegeben, die aus je zehn Messungen an zehn verschiedenen Abschnitten an einem Garn stammen, das sich als sehr empfindlich auf Reibung ansprechend erwiesen hat.
1. Beispiel: Für die kurzwellige Masseabweichung in Prozenten, Um (%) von einem Mittelwert wurden folgende Messwerte gemessen:

| | 1. Messwerte | 2. Messwerte | 3 Werte |
|---|---|---|---|
| | 8.48 | 7.8 | 0.68 |
| | 8.29 | 7.61 | 0.68 |
| | 8.4 | 7.55 | 0.85 |
| | 8.41 | 7.7 | 0.71 |
| | 8.46 | 7.58 | 0.88 |
| | 8.42 | 7.52 | 0.9 |
| | 8.44 | 7.41 | 1.03 |
| | 8.38 | 7.3 | 1.08 |
| | 8.28 | 6.8 | 1.48 |
| | 8.34 | 6.93 | 1.41 |
| Mittelwert: | 8.39 | 7.42 | 0.97 |

2. Beispiel: Für die Anzahl Dünnstellen, die um mindestens -30% vom Mittelwert des Garndurchmessers abweichen und für die Anzahl Dickstellen, die den Mittelwert um mindestens +35% übersteigen wurden an demselben Garn entsprechend folgende Werte gemessen:

| | 1. Messwerte | | 2. Messwerte | | 3. Werte | |
|---|---|---|---|---|---|---|
| | Dünn | Dick | Dünn | Dick | Dünn | Dick |
| | 76 | 60 | 31 | 11 | 45 | 49 |
| | 58 | 63 | 29 | 7 | 29 | 56 |
| | 53 | 59 | 36 | 13 | 17 | 46 |
| | 73 | 53 | 29 | 3 | 44 | 50 |
| | 61 | 54 | 32 | 9 | 29 | 45 |
| | 71 | 58 | 19 | 8 | 52 | 50 |
| | 59 | 74 | 23 | 5 | 36 | 69 |
| | 61 | 67 | 15 | 7 | 46 | 60 |
| | 46 | 55 | 7 | 3 | 39 | 52 |
| | 57 | 50 | 11 | 1 | 46 | 49 |
| Mittelwerte: | 154/km | | 58/km | | 96/km | |
| | | 148/km | | 17/km | | 131/km |

3. Beispiel: Für die Anzahl Nissen, die den mittleren Durchmesser des Garns um mindestens +140% übersteigen, ergeben sich folgende Messwerte:

| | 1. Messwert | 2. Messwert | 3. Werte |
|---|---|---|---|
| | 187 | 9 | 178 |
| | 209 | 4 | 205 |
| | 230 | 7 | 223 |
| | 222 | 1 | 221 |
| | 214 | 8 | 206 |
| | 202 | 2 | 200 |
| | 196 | 2 | 194 |
| | 218 | 7 | 211 |
| | 215 | 5 | 210 |
| | 189 | 1 | 188 |
| Mittelwert: | 520/km | 12/km | 508/km |

Für die Haarigkeit ergeben sich folgende Messwerte:

| | 1. Messwert | 2. Messwert | 3. Werte |
|---|---|---|---|
| | 4.43 | 4.18 | 0.25 |
| | 4.38 | 4.18 | 0.2 |
| | 4.37 | 4.14 | 0.23 |
| | 4.39 | 4.16 | 0.23 |
| | 4.42 | 4.14 | 0.28 |
| | 4.44 | 4.15 | 0.29 |
| | 4.43 | 4.1 | 0.33 |
| | 4.38 | 4.06 | 0.32 |
| | 4.34 | 4.02 | 0.32 |
| | 4.34 | 4.0 | 0.34 |
| Mittelwert: | 4.39 | 4.11 | 0.28 |

Wie aus diesen Beispielen hervorgeht, zeigen die 3. Werte, die durch Subtraktion der 2. Messwerte von den 1. Messwerten entstanden sind, dass Abweichungen zwischen den 2. Messwerten, also Werten, die an Garn ohne Reibung gemessen werden und 1. Messwerten, also Werten, die an Garn mit Einfluss von Reibung gemessen werden, existieren und eine Angabe über die Qualität des Garns liefern. Ähnliche Ergebnisse erhält man, wenn man solche Messungen mit anderen, hier nicht aufgeführten Parametern durchführt.

## Patentansprüche

1. Verfahren zur Beurteilung eines Garnes hinsichtlich seiner Qualität, wobei erste und zweite Messwerte für mindestens einen Parameter des Garnes erfasst werden und die ersten und die zweiten Messwerte zusammen zu einem abgeleiteten Signal verarbeitet werden, das ein Mass für eine Qualität des Garnes bildet, **dadurch gekennzeichnet, dass** die ersten und zweiten Messwerte an einem kontinuierlich bewegten Garn (1) erfasst werden und dass das Garn bei der Erfassung der ersten Meßwerte vorausgehend einer Reibung ausgesetzt wird und bei der Erfassung der zweiten Messwerte keiner Reibung ausgesetzt wird.

2. Verfahren nach Anspruch 1, **dadurch gekennzeichnet, dass** erste und zweite Messwerte am selben Stück Gam in Serie erfasst werden.

3. Verfahren nach Anspruch 1, **dadurch gekennzeichnet, dass** erste und zweite Messwerte am Garn (16, 18) parallel erfasst werden.

4. Verfahren nach Anspruch 1, **dadurch gekennzeichnet, dass** als Messwerte die Anzahl kurzwelliger Masseabweichungen gemessen werden.

5. Verfahren nach Anspruch 1, **dadurch gekennzeichnet, dass** die Reibung durch Reibung des Garns an einem Reibelement (25) aus nicht textilem Material erzeugt wird.

6. Vorrichtung zur Durchführung des Verfahrens nach Anspruch 1, mit mindestens einem Messkopf (2, 4, 15, 17, 20) zur Erfassung von ersten und/oder zweiten Messwerten für einen Parameter des Garns, **gekennzeichnet durch** ein Reibelement (3, 18, 21), welches das Garn zwischen der Erfassung des ersten Meßwertes einer Reibung aussetzt, und **durch** einen Meßkopf (4, 17, 20) zur Erfassung zweiter Meßwerte, wenn das Garn keiner Reibung ausgesetzt wird, und **durch** eine Einheit (12, 22, 23), die zur Verarbeitung der Messwerte aus dem mindestens einen Messkopf in ein ans den ersten und zweiten Meßwerten abgeleiteles Signal an diesen angeschlossen ist.

7. Vorrichtung nach Anspruch 6, **dadurch gekennzeichnet, dass** die Einheit (23) zur Verarbeitung von Messwerten zu deren Ansteuerung mit dem Reibelement (21) verbunden ist.

8. Vorrichtung nach Anspruch 6, **gekennzeichnet durch** zwei Messköpfe (2, 4), die beide mit der Einheit (12) für die Verarbeitung von Messwerten verbunden sind.

9. Vorrichtung nach Anspruch 6, **dadurch gekennzeichnet, dass** das Reibelement mindestens teilweise durch das Garn umschlungen ist.

10. Vorrichtung nach Anspruch 6, **dadurch gekennzeichnet, dass** das Reibelement (27, 35) in seiner Wirkung einstellbar ausgebildet ist.

## Claims

1. Method for evaluating the quality of a yam, whereas first and second measured values for at least one parameter of the yam are acquired and the first and second measured values are processed together into derived signal which is a measure of the quality of the yarn, **characterised in that** first and second measured values are acquired from a continuously moving yam (1), **in that** for acquiring the first measured values, the yam is previously exposed to friction and for acquiring the second measured values the yam is not exposed to friction.

2. Method according to claim 1, **characterised in that** first and second measured values are acquired in series from the same piece of yarn.

3. Method according to claim 1, **characterised in that** first and second measured values are acquired in parallel from the yam (16, 18).

4. Method according to claim 1, **characterised in that** the number of short-wave mass deviations are measured as measured values.

5. Method according to claim 1, **characterised in that** the friction is generated by rubbing the yam against a fricton element (25) made of non-textile material.

6. Device for effecting the method according to claim 1, comprising at least one measuring head (2, 4, 15, 17, 20) for acquiring first and/or second values of a parameter of the yam, **characterised by** a friction element (3, 18, 21) which exposes the yam to a friction before the first measured value is acquired, by a measuring head (4, 17, 20) for acquiring second measured values when the yam is not exposed to friction, and by a unit (12, 22, 23) for processing the measured values from the at least one measuring head to a signal derived from the first and second measured values and which is connected to the measuring head.

7. Device according to claim 6, **characterised in that** the unit (23) for processing measured values is connected, for ist activation, to a friction element (21).

8. Device according to claim 6, **characterised by** two measuring heads (2, 4) which are both connected to the unit (12) for processing measured values.

9. Device according to claim 6, **characterised in that** the yam is at least partially wrapped around the fricton element.

10. Device according to claim 6, **characterised in that** the friction element (27, 35) is designed with an adjustable action.

## Revendications

1. Procédé d'évaluation d'un fil quant à sa qualité, où des premières et secondes valeurs de mesure pour au moins un paramètre du fil sont détectées, et les premières et secondes valeurs de mesure sont traitées ensemble en un signal dérivé qui constitue une mesure d'une qualité du fil, **caractérisé en ce que** les premières et secondes valeurs de mesure sont détectées à un fil déplacé continuellement (1) et **en ce que** le fil, lors de la détection des premières valeurs de mesure, est exposé préalablement à un frottement et, lors de la détection des secondes valeurs de mesure, n'est pas exposé à un frottement.

2. Procédé selon la revendication 1, **caractérisé en ce que** des premières et secondes valeurs de mesure sont détectées en série sur le même tronçon de fil.

3. Procédé selon la revendication 1, **caractérisé en ce que** des premières et secondes valeurs de mesure sont détectées parallèlement au fil (16, 18).

4. Procédé selon la revendication 1, **caractérisé en ce que** sont mesurées comme valeurs de mesure le nombre d'écarts de masse d'ondes courtes.

5. Procédé selon la revendication 1, **caractérisé en ce que** le frottement est produit par le frottement du fil à un élément de frottement (25) en un matériau non textile.

6. Dispositif pour la mise en oeuvre du procédé selon la revendication 1, avec au moins une tête de mesure (2, 4, 15, 17, 20) pour détecter des premières et/ou secondes valeurs de mesure pour un paramètre du fil, **caractérisé par** un élément de frottement (3, 18, 21) qui expose le fil entre la détection de la première valeur de mesure à un frottement, et par une tête de mesure (4, 17, 20) pour la détection de secondes valeurs de mesure, lorsque le fil n'est pas exposé à un frottement et par une unité (12, 22, 23) qui est connectée pour le traitement des valeurs de mesure à partir d'au moins une tête de mesure en un signal dérivé des premières et secondes valeurs de mesure à celle-ci.

7. Dispositif selon la revendication 6, **caractérisé en ce que** l'unité (23) pour le traitement des valeurs de mesure, en vue de leur commande, est reliée à l'élément de frottement (21).

8. Dispositif selon la revendication 6, **caractérisé par** deux têtes de mesure (2, 4) qui sont reliées toutes les deux à l'unité (12) pour le traitement de valeurs de mesure.

9. Dispositif selon la revendication 6, **caractérisé en ce que** l'élément de frottement est entouré au moins partiellement par le fil.

10. Dispositif selon la revendication 6, **caractérisé en ce que** l'élément de frottement (27, 35) est réalisé d'une manière réglable quant à son effet.
